# DEMANDE DE BREVET EUROPEEN

(11) **EP 4 738 025 A1**
(43) Date de publication de la demande: **06.05.2026**
(21) Numéro de dépôt: 24210970.0
(22) Date de dépôt: 05.11.2024
(51) Int. Cl.: G04B 13/02, G04B 15/14, G04B 17/06, G04B 19/04, G04B 19/12

(54) **PROCÉDÉ DE FABRICATION D'UN COMPOSANT HORLOGER**

(71) Demandeur: Sigatec SA, 1950 Sion (CH)
(72) Inventeur: Tille, Nicolas, 1965 Savièse (CH); Clivaz, Johannes, 1958 Uvrier (CH)
(74) Mandataire: BOVARD AG

(57) **Abrégé**

La présente invention se rapporte à un procédé de fabrication d'au moins un composant horloger (1), dans lequel on fournit un substrat (100) comprenant une couche utile (10) en silicium, et on grave des cavités dans cette couche utile (10), par un premier côté (101) du substrat (100), sur au moins deux zones distinctes (A, B). La gravure est une gravure réactive profonde réalisée simultanément sur les différentes zones (A, B), avec une largeur nominale des cavités différente sur chaque zone. La gravure est stoppée à l'issue d'un temps t choisi de sorte qu'au moins une zone dite principale (A) est gravée sur l'épaisseur totale (e) de ladite couche utile (10) tandis qu'au moins une autre zone dite secondaire (B) est gravée sur une épaisseur intermédiaire (e') strictement inférieure à l'épaisseur totale (e) de la couche utile (10).

## Description

### Domaine technique de l'invention

La présente invention se rapporte au domaine de l'horlogerie. Plus précisément, elle concerne un procédé de fabrication d'un composant horloger, notamment d'un composant horloger en silicium.

### État de la technique

Certaines applications du domaine de l'horlogerie requièrent l'utilisation de composants complexes. Un composant complexe comporte par exemple une ou plusieurs cavités borgnes, par exemple destinées à alléger sa structure et/ou réduire son inertie et/ou à créer des fonctions mécaniques.

Aussi, depuis quelques années, on a commencé à utiliser le silicium pour la fabrication des composants horlogers.

Des techniques ont donc également été développées pour permettre la fabrication de composants complexes en silicium.

Les composants multiniveaux font partie des composants silicium complexes. Un procédé de fabrication de composants horlogers multiniveaux est par exemple décrit dans la demande de brevet EP 4 283 408 de la demanderesse. Selon ce procédé, une plaquette monolithique en silicium est gravée par l'un de ses côtés, puis le côté gravé est recouvert d'une couche d'arrêt de gravure et, enfin, la plaquette est gravée par son second côté, au moins localement jusqu'à ladite couche d'arrêt.

Mais ce procédé reste relativement complexe.

### Résumé de l'invention

La présente invention propose un nouveau procédé pour la fabrication de composants multiniveaux en silicium, qui soit une alternative au procédé connu de l'art antérieur et qui soit notamment plus simple de mise en oeuvre.

Dans ce but, l'invention a pour objet un procédé de fabrication d'au moins un composant horloger, comprenant les étapes :
a) on fournit un substrat présentant un premier côté et un deuxième côté opposés dans une direction transversale, ledit substrat comprenant une couche utile en silicium,
d) on grave des cavités dans ladite couche utile, par le premier côté du substrat, sur au moins deux zones distinctes, la gravure étant une gravure ionique réactive profonde réalisée simultanément sur les dites au moins deux zones, avec une largeur nominale des cavités différente sur chaque zone, et on stoppe ladite gravure à l'issue d'un temps t choisi de sorte qu'à l'issue de ce temps t au moins une zone dite principale est gravée sur l'épaisseur totale de ladite couche utile tandis qu'au moins une autre zone dite secondaire est gravée sur une épaisseur intermédiaire strictement inférieure à l'épaisseur totale de la couche utile.

Les étapes a) et d) sont typiquement réalisées dans cet ordre, avec interposition éventuelle d'autres étapes complémentaires.

Les composants obtenus à l'aide du procédé selon l'invention sont des composants monolithiques en silicium. Par composant monolithique on entend ici un bloc massif fait d'un seul matériau.

Le procédé selon l'invention peut notamment, mais non limitativement, être mis en oeuvre pour la fabrication d'ancres, de roues, de balanciers, de plateaux, d'aiguilles, de cadrans, de spiraux ou encore d'éléments à lame(s) flexible(s).

Il peut aussi être mis en oeuvre pour la fabrication simultanée, sur un même substrat, d'une pluralité de composants horlogers de même type ou de types différents, et de même forme ou de formes différentes.

Le procédé selon l'invention permet la fabrication d'un composant horloger à au moins deux niveaux, autrement dit un composant délimité transversalement par une face supérieure, une face inférieure et au moins une surface intermédiaire entre lesdites faces supérieure et inférieure. Au droit de chaque zone secondaire, le composant a une épaisseur égale à la différence entre l'épaisseur totale de la couche utile et l'épaisseur intermédiaire gravée sur ladite zone.

Un composant obtenu grâce au procédé selon l'invention est par exemple muni d'une ou plusieurs cavités borgnes de forme quelconque. La surface de fond d'une telle cavité est une surface intermédiaire telle que définie précédemment.

Le procédé selon l'invention permet de former différents niveaux du composant, ou au moins des parties de ces différents niveaux, au cours d'une même étape d) de gravure.

L'étape d) peut permettre de former tout ou partie du composant horloger. Autrement dit, à l'issue de l'étape d), le ou chaque composant peut être entièrement formé, avec ses au moins deux niveaux, ou le procédé peut comporter des étapes supplémentaires avant ou après l'étape d), et destinées à compléter la formation du composant.

A l'étape d), la couche utile peut être gravée pour former le composant d'emblée avec ses dimensions finales cibles. Comme alternative, la couche utile peut être gravée pour former le composant avec des dimensions supérieures à ces dimensions finales cibles. Cette alternative est particulièrement avantageuse dans le cas où au moins une séquence d'oxydation-désoxydation du composant ou du substrat portant ledit composant est prévue à l'issue de la gravure.

La gravure utilisée lors de l'étape d) est une gravure ionique réactive profonde aussi connue sous le nom de gravure DRIE (pour Deep Reactive Ion Etching). Il a été constaté qu'avec cette méthode, la largeur de gravure impacte également la vitesse de la gravure. Autrement dit, plus une zone gravée est large, plus la gravure progressera rapidement. Le procédé exploite ce phénomène pour contrôler l'avancée de la gravure sur des zones distinctes du substrat et gérer ainsi les épaisseurs gravées pour former le composant à plusieurs niveaux.

Dans toute la présente demande, on entend par largeur nominale d'une zone, d'une sous-zone ou d'une cavité sa plus petite dimension mesurée dans un plan orthogonal à la direction transversale correspondant à la direction de la gravure et, dans ledit plan, généralement dans une direction orthogonale à la direction d'extension de la cavité, dans le cas d'une zone allongée. Il s'agit typiquement d'un diamètre dans le cas d'une zone circulaire ou de la largeur de la bande lorsque la cavité présente une forme de bande.

La gravure de l'étape d) est de préférence une étape continue, dans le sens où elle est réalisée en une seule fois, sans reprise.

La durée t de l'étape d) peut soit être définie à l'avance, notamment par calcul ou empiriquement, soit au cours de la gravure, par contrôle continu de l'avancement de la gravure et arrêt lorsque le résultat souhaité est obtenu.

Les zones principale(s) et secondaire(s) sont des zones de la couche utile à libérer sur une partie au moins de l'épaisseur de ladite couche.

Une zone principale peut délimiter au moins un premier niveau du composant horloger.

Une zone secondaire peut délimiter au moins un deuxième niveau du composant horloger. Elle peut typiquement délimiter une cavité borgne d'un composant.

Le composant peut aussi avoir plus de deux niveaux. Pour cela, les largeurs nominales des cavités gravées sur différentes zones secondaires peuvent être adaptées de façon appropriée de sorte qu'à l'étape d) on grave au moins deux zones secondaires sur des épaisseurs intermédiaires différentes.

Selon un exemple, au moins une zone principale peut délimiter un bord externe du composant horloger. Par exemple, une zone principale peut former une rainure continue définissant un contour fermé. Dans ce cas, et si cette zone délimite un bord externe du composant, le composant a un contour fini. Autrement dit, dans une direction orthogonale à la direction transversale, chaque composant horloger est délimité extérieurement par une face latérale formant un contour continu et fermé. Dans un autre cas, une zone principale peut correspondre au bord externe du composant à l'exception d'une portion non gravée appelée attache assurant la liaison entre la pièce et le reste de la couche utile. Ce cas correspond à celui pour lequel il est souhaité de libérer une plaquette portant les composants horlogers plutôt que des composants individuels. A noter qu'il est aussi possible de réaliser ladite attache avec une hauteur plus faible que l'épaisseur de la couche utile en prévoyant une zone secondaire induisant une gravure partielle à l'emplacement souhaité pour cette attache.

Selon un exemple, au moins une zone principale peut aussi délimiter une cavité traversante du composant.

Les zones principale(s) et secondaire(s) peuvent être disjointes ou au moins une zone principale et une zone secondaire peuvent être contiguës.

Les dimensions de la ou des zones secondaires ne sont pas limitées. En particulier, une zone secondaire peut avoir une dimension suffisante pour former à elle seule une partie fonctionnelle du composant. Par exemple, la profondeur des cavités gravées sur une zone secondaire peut être au moins égale à 50 microns.

Comme alternative ou en complément, il peut être prévu une pluralité de zones secondaires adjacentes, de très petites dimensions, dans le but de créer une texturation d'une face du composant. Dans ce cas, la profondeur des cavités gravées lors de l'étape d) peut par exemple être comprise entre 5 et 10 microns.

Selon une disposition particulière, une zone principale et/ou une zone secondaire peut présenter une forme circulaire ou carrée. Elle peut aussi présenter une forme de bande de largeur sensiblement constante, autrement dit de largeur variant au maximum de 10%, de préférence au maximum de 5%, sur toute sa longueur. Une telle bande peut présenter tout contour adapté mais peut typiquement être rectiligne ou courbe. Elle peut par exemple se présenter sous la forme d'un anneau ou boucle à profil circulaire ou denté. Toutes les formes précitées sont considérées dans un plan orthogonal à la direction transversale correspondant à la direction de la gravure.

Une zone principale et/ou secondaire peut aussi présenter une forme totalement aléatoire.

Selon un mode de mise en oeuvre particulier de l'invention, on peut, à l'étape d), graver au moins une zone principale ou secondaire sur une partie seulement de son étendue de sorte à conserver sur ladite zone au moins une saillie résiduelle, et le procédé peut alors comprendre une étape supplémentaire e) dans laquelle on élimine ladite saillie résiduelle. Cette gestion en deux temps permet de gérer la profondeur de gravure même sur des zones n'ayant pas une largeur constante. Les cavités gravées sont alors de largeur nominale constante et sont donc gravées sur une même profondeur. Les saillies résiduelles sont retirées dans un second temps pour libérer entièrement la zone.

Dans la présente demande, on appellera sous-zone une partie d'une zone à libérer qui est gravée lors de l'étape d) de gravure et d'étendue strictement inférieure à la totalité de ladite zone. La cavité de gravure sur cette sous-zone est appelée cavité provisoire. La partie résiduelle de ladite zone est appelée saillie résiduelle.

On peut par exemple graver au moins une cavité provisoire formant un motif régulier ou irrégulier et/ou un réseau, par exemple une spirale ou un quadrillage, et délimitant la ou les saillies résiduelle(s).

Pour assurer un bord régulier, on peut aussi graver au moins une cavité provisoire périphérique dont un bord forme un contour continu fermé sur lui-même délimitant extérieurement la zone.

L'étape e) d'élimination des saillies peut notamment comprendre au moins une oxydation thermique et une désoxydation du substrat.

Selon un exemple, le procédé peut comprendre, préalablement à l'étape e), une étape e0) de détermination de l'épaisseur de silicium à retirer lors de l'oxydation de l'étape e) en fonction de la largeur des saillies.

Comme alternative ou en complément, on peut aussi, à l'étape d), graver au moins une zone principale ou secondaire sur toute son étendue. Dans ce cas, la cavité de gravure s'étend sur toute la zone à libérer.

Selon un exemple, le substrat de l'étape a) peut être un substrat massif, sous la forme d'une unique couche monolithique en silicium (couche utile).

Comme alternative avantageuse, le substrat de l'étape a) peut comprendre la couche utile en silicium, une couche intermédiaire d'oxyde et une couche de rigidification superposées dans cet ordre entre le premier et le deuxième côté. Ce type de substrat, connu sous le nom de substrat SOI (en anglais Silicon On Insulator), a comme avantage que la couche d'arrêt de gravure y est directement intégrée. On peut ainsi s'affranchir de l'étape de réalisation d'une telle couche d'arrêt, présente dans le procédé antérieur de la demande EP 4 283 408. Aussi, l'utilisation d'un substrat SOI avec couche d'arrêt intégrée et renforcé grâce à sa couche de rigidification permet l'obtention d'une bonne qualité de gravure. Dans un substrat SOI, la couche utile est aussi appelée couche « device ». Son épaisseur est par exemple comprise entre 50 microns et 500 microns. La couche de rigidification est aussi appelée couche « handle » et peut par exemple être en silicium. La couche intermédiaire, qui forme couche d'arrêt, peut notamment être en dioxyde de silicium.

Le substrat, qu'il soit massif ou de type SOI, est un élément généralement fin et plat, comportant deux côtés principaux opposés l'un à l'autre dans une direction transversale correspondant à la direction de son épaisseur et à la direction selon laquelle il est gravé pendant le procédé.

Selon un exemple, le procédé comprend, préalablement à l'étape d), une étape c) dans laquelle on prépare sur le premier côté du substrat un masque pour la gravure de chaque zone principale et secondaire. Ce masque est généralement fait avec une résine photosensible selon un procédé de photolithographie.

Selon un exemple, le procédé comprend en outre, préalablement à l'étape d), et le cas échéant préalablement à l'étape c), une étape b) dans laquelle on réalise une couche d'oxyde au moins sur le premier côté du substrat. Le substrat est, par exemple, oxydé thermiquement.

Selon un exemple, l'étape c) comprend les sous-étapes suivantes, généralement dans cet ordre :
- on recouvre le premier côté du substrat, éventuellement préalablement recouvert d'oxyde, avec une couche de résine photosensible,
- par photolithographie, on forme dans ladite couche de résine au moins une ouverture correspondant à l'au moins une zone principale et au moins une ouverture correspondant à l'au moins une zone secondaire,
- éventuellement on grave la couche d'oxyde résultant de l'étape b) à travers lesdites ouvertures,
- on grave la couche utile à travers lesdites ouvertures.

Selon un exemple, la durée de la gravure de l'étape d) est ajustée en fonction de l'épaisseur intermédiaire souhaitée.

Le procédé peut en outre comprendre, après l'étape d), une étape f) de libération du au moins un composant fabriqué. Pour cela, dans le cas d'un substrat SOI, on élimine la couche intermédiaire du substrat au moins en regard dudit composant, par exemple par gravure en phase vapeur, notamment par gravure à l'acide fluorhydrique en phase vapeur. Dans le cas d'un substrat massif, on élimine une couche d'arrêt de gravure réalisée préalablement à l'étape d) sur le deuxième côté du substrat, au moins en regard dudit composant. Cette étape f) a pour résultat de libérer soit un composant individuel lorsque celui-ci a été gravé sans attache, soit une plaquette portant le composant lorsque celui-ci a été gravé avec attache.

Dans le cas où les zones ont été gravées sur une partie seulement de leur étendue lors de l'étape d), et si le procédé comprend en outre une étape e) d'élimination de saillies résiduelles résultant de l'étape d), alors l'étape f) peut soit être une étape supplémentaire réalisée après l'étape e), soit constituer la sous-étape de désoxydation de l'étape e).

A l'issue de l'étape d), et le cas échéant de l'étape e) et/ou f), on peut encore réaliser au moins une fois une étape g) comprenant une oxydation et une désoxydation du composant.

Et le procédé peut encore comprendre, à l'issue de l'étape d), et le cas échéant de l'étape e) et/ou f) et/ou g), une étape h) d'oxydation finale du com posant.

Lorsque c'est une plaquette qui a été libérée à l'étape f), le procédé peut en outre comprendre une étape finale i) de détachement des composants de ladite plaquette.

### Brève description des dessins

Les particularités et les avantages de la présente invention apparaîtront plus en détails dans le cadre de la description qui suit avec un exemple de réalisation donné à titre illustratif et non limitatif en référence aux dessins annexés où :
- les figures 1A à 1G illustrent différentes étapes du procédé selon un mode de mise en oeuvre de l'invention,
- la figure 2 est une vue de dessus selon la direction D de la figure 1D,
- la figure 3 illustre un exemple de pièce obtenue avec le procédé selon l'invention,
- les figures 4 et 5 illustrent un second mode de mise en oeuvre de l'invention, où la figure 4 illustre la couche utile d'un substrat à l'issue de l'étape d) de gravure, laissant apparaître sur deux zones secondaires des cavités provisoires de gravure et des saillies résiduelles, et la figure 5 illustre les deux zones secondaires après élimination des saillies résiduelles,
- la figure 6 illustre une répartition possible des cavités provisoires et saillies résiduelles pour la formation d'un composant comprenant une ouverture de forme aléatoire.

### Description détaillée

Le procédé selon l'invention permet notamment la fabrication d'un composant ou d'une pluralité de composants en silicium à au moins deux niveaux dans une couche de silicium appelée ici couche utile.

Les figures 1G et 3 illustrent à titre d'exemple un composant 1 à deux niveaux pouvant être fabriqué avec ce procédé.

Le composant 1 est délimité, dans une direction transversale Z', par une face supérieure 2 et une face inférieure 3 parallèles, espacées d'une distance e correspondant à l'épaisseur totale du composant 1. Le composant présente un bord externe 4, ici de section circulaire de diamètre d1, et une cavité borgne 5, ici également de section circulaire mais de diamètre d2, débouchant sur la face supérieure 2 et délimité par un bord 6 (bord interne du composant) et un fond 7. La cavité 5 étant borgne, sa profondeur e' est inférieure à l'épaisseur totale e.

Un premier niveau I du composant 1 est délimité entre la face inférieure 3 du composant 1 et un plan P parallèle à cette face inférieure 3 et incluant le fond 7 de la cavité borgne 5.

Un second niveau II est délimité entre ce même plan P et la face supérieure 2 du composant 1.

Les figures 1A à 1G illustrent un mode de mise en oeuvre du procédé selon l'invention, pour la fabrication d'un composant 1 tel qu'illustré sur la figure 3 et décrit ci-dessus. La figure 2 est une vue de dessus selon la direction D de la figure 1D.

Par souci de concision et de clarté, la présente description se focalisera sur la fabrication d'un seul composant. Néanmoins, et même s'il est théoriquement possible de fabriquer un unique composant à la fois, on souhaitera généralement fabriquer simultanément une pluralité de composants horlogers sur un même substrat. Ces composants peuvent être de même type ou de types différents, de même forme ou de formes différentes.

Dans une étape a) du procédé illustrée sur la figure 1A, on fournit un substrat 100 comprenant une couche utile 10 en silicium.

Le substrat 100 est globalement mince et plat, et s'étend, dans la direction de son épaisseur ou direction transversale Z, entre un premier côté 101 et un deuxième côté 102. Comme il ressortira de la suite, la direction transversale Z' des composants 1 qui y seront formés sera parallèle à cette direction transversale Z.

Dans l'exemple illustré, le substrat 100 est un substrat de type SOI (pour l'anglais « Silicium On Insultator ») qui comporte, outre la couche utile 10, une deuxième couche ou couche de rigidification 20 et une couche intermédiaire d'oxyde 30 interposée entre la couche utile 10 et la couche de rigidification 20 dans la direction transversale Z. L'utilisation d'un tel substrat 100 de type SOI est avantageuse pour plusieurs raisons : la couche d'arrêt de gravure est intégrée au substrat de sorte qu'une étape supplémentaire de préparation d'une couche d'arrêt dédiée peut être omise. Aussi, la couche de rigidification permet d'éviter les déformations du substrat qui pourraient impacter défavorablement la forme et la résistance des composants horlogers formés.

L'utilisation d'un substrat SOI n'est toutefois pas limitative et le substrat pourrait aussi être un substrat massif sous forme de plaquette monolithique en silicium.

L'épaisseur e1 de la couche utile 10 du substrat 100 détermine l'épaisseur totale e du composant 1 (en particulier, e peut être égal à e1 en l'absence d'opérations d'oxydation thermique telles que décrites dans la suite). L'épaisseur e1 peut par exemple être comprise entre 50 et 500µm.

La couche de rigidification 20 est généralement plus épaisse que la couche utile.

La couche intermédiaire 30 forme une couche de liaison entre la couche utile 10 et la couche de rigidification 20, et sert également de couche d'arrêt lors des opérations de gravure ionique réactive profonde (DRIE) qui seront décrites plus en détail dans la suite. Elle est typiquement en dioxyde de silicium (SiO₂, aussi appelé communément oxyde de silicium).

Dans une étape b) illustrée sur la figure 1B, une couche d'oxyde 40 est formée au moins sur le premier côté 101 du substrat 100, par exemple par oxydation thermique, généralement dans un four chauffé à une température avoisinant typiquement 1000°C. L'épaisseur de la couche d'oxyde 40 formée autour du substrat est typiquement comprise entre 0.5 et 4 microns. A noter qu'une oxydation thermique réduit légèrement l'épaisseur de silicium de la couche utile 10, le dioxyde de silicium étant formé au détriment du silicium (l'épaisseur de la couche utile passe de e1 à e, comme visible sur les figures 1A et 1B).

Dans une étape c) illustrée sur la figure 1C, on prépare ensuite sur le premier côté 101 du substrat 100 un masque de gravure 50 pour la gravure d'une zone principale A dont une partie de contour correspond au bord externe 4 du composant 1, et d'une zone secondaire B dont le contour correspond au bord interne 6 du composant 1.

Comme illustré en particulier sur la figure 2 qui montre le substrat avec son masque de gravure 50 en vue de dessus, la zone principale A forme une bande continue définissant un contour fermé. Le composant 1 délimité extérieurement par cette zone A a donc un contour fini.

Comme alternative, la zone principale A pourrait aussi présenter une discontinuité. Dans ce cas, le composant 1 resterait lié au reste de la couche utile par une attache formée au niveau de cette discontinuité.

Le masque de gravure 50 est réalisé en recouvrant le premier côté du substrat avec une couche de résine photosensible 52. Puis par photolithographie à l'aide d'un photomasque M (généralement en quartz), des ouvertures 54 délimitant les zones principales A et secondaires B sont formées dans cette couche de résine 52.

En présence d'une couche d'oxyde 40 formée lors d'une étape préalable b), cette couche 40 est également gravée à travers le masque de résine 50 (figure 1D).

Les ouvertures 54, délimitant les zones A et B déjà décrites précédemment, sont mieux visibles sur la figure 2.

L'étape d) de gravure est ensuite réalisée à travers les ouvertures du masque de gravure 50 et - le cas échéant - de la couche d'oxyde 40 issue de l'étape b). Cette étape est visible sur les figures 1E et 1F.

La gravure est une gravure ionique réactive profonde (aussi appelée DRIE pour Deep Reactive Ion Etching).

Les zones principale A et secondaire B sont gravées simultanément, sur toute leur étendue, pendant une période de temps donnée t.

La durée t de l'opération de gravure ionique réactive profonde est telle qu'à l'issue de la gravure, la couche utile 10 est gravée sur toute son épaisseur e au droit de la zone principale A de sorte à former une cavité CA, et est gravée sur une épaisseur intermédiaire e' inférieure à l'épaisseur totale e de la couche 10 au droit de la zone secondaire B, de sorte à former une cavité CB qui correspondra à la cavité borgne 5. L'épaisseur intermédiaire e' correspond donc à la profondeur souhaitée pour cette cavité borgne 5.

La largeur l2 de la cavité 5, autrement dit son diamètre d2, de même que sa profondeur, sont des paramètres du composant arrêtés lors de sa conception. La durée de gravure dépendra donc de la largeur l2=d2 et de la profondeur e'.

La durée t est soit déterminée à l'avance, notamment par calcul ou empiriquement, soit au cours de la gravure, par contrôle continu de l'avancement et arrêt lorsque le résultat souhaité est obtenu.

A contrario, la largeur l1 de la zone principale a été choisie en fonction de la largeur l2 de la cavité 5 et de la profondeur souhaitée e', de sorte que, dans le temps t nécessaire pour graver la cavité 5 sur une épaisseur intermédiaire e', la zone principale A est gravée sur toute l'épaisseur e de la couche utile 10. La zone principale A a ici une forme annulaire ou sensiblement annulaire dont le contour intérieur délimite extérieurement le composant 1. La largeur l1 de la zone principale A n'a donc aucun impact sur la forme finale du composant 1.

Dans une étape c') non illustrée, la résine photosensible 52 ayant servi pour le masque de gravure 50 est retirée sur le premier côté 101 du substrat, par exemple par bombardement ionique multidirectionnel au plasma oxygène ou encore chimiquement.

Puis dans une étape f), le substrat 100 est désoxydé, typiquement à l'acide (généralement de l'acide fluorhydrique) en phase vapeur, de sorte à éliminer la couche intermédiaire 30 au moins en regard des composants horlogers et, dans l'exemple, également la couche d'oxyde 40 issue de l'étape b).

Dans le cas tel qu'illustré de composants 1 gravés sans attache, la désoxydation entraîne la libération des composants individuels (figure 1G).

Dans le cas de composants 1 gravés avec attache, la désoxydation entraînerait la libération d'une plaquette, comprenant tout ou partie de la couche utile 10 du substrat 100 et portant les composants 1.

Le procédé peut encore comprendre au moins une séquence supplémentaire g) d'oxydation thermique puis désoxydation de la plaquette ou du ou des composants 1.

Le procédé peut encore comprendre, à l'issue de l'étape f), et le cas échéant de l'étape g), une étape h d'oxydation finale du ou des composants 1 (le cas échéant sur leur plaquette).

Et finalement, dans le cas d'une plaquette, le procédé peut comprendre une étape i) dans laquelle les composants 1 sont détachés de leur plaquette.

Les figures 4 et 5 illustrent un autre mode de réalisation de l'invention, permettant d'ajuster selon le besoin la profondeur de gravure, indépendamment de la largeur de chaque zone B1, B2 à libérer (dont chacune peut être indifféremment une zone principale ou secondaire).

Ici, chaque zone B1, B2 n'est pas gravée sur toute son étendue, comme dans le mode de réalisation des figures 1 à 3, mais sur une sous-zone respectivement S1, S2 qui ne couvre qu'une partie de son étendue. Une cavité de gravure dite cavité provisoire C1, C2 est réalisée sur chaque sous-zone S1, S2 par gravure de type DRIE, en conservant sur le reste de la zone plusieurs saillies résiduelles R1, R2. Dans une étape ultérieure e) du procédé, ces saillies résiduelles sont éliminées pour libérer entièrement chaque zone B1, B2 (sur la profondeur gravée lors de l'étape d) de gravure).

Sur la figure 5, on a ainsi représenté deux zones B1, B2 devant être gravées dans une couche utile 10 d'un substrat 100 pouvant notamment être du même type que celui décrit précédemment. La première zone B1 est moins large que la seconde B2, mais doit être gravée sur une profondeur e1' plus importante que la profondeur e2' de gravure de la zone B2. Un tel résultat ne peut pas être obtenu avec un mode de mise en oeuvre tel que décrit précédemment en lien avec les figures 1 à 3.

Chaque zone à libérer B1, B2 est donc subdivisée en une ou plusieurs sous-zones à graver S1, S2 et une ou plusieurs sous-zones T1, T2 non-gravées.

La largeur nominale L1, L2 des sous-zones S1, S2 à graver est sélectionnée pour chaque zone B1, B2, en fonction des profondeurs finales de gravure souhaitées sur les deux zones. Plus particulièrement, la largeur nominale L1 de la sous-zone à graver S1 sur la zone B1 (dont la profondeur doit être supérieure) est supérieure à celle L2 sur la zone B2. La largeur nominale de gravure sur une zone est donc ici indépendante de la largeur totale de la zone considérée.

La largeur des sous-zones résiduelles T1, T2 peut être différente sur les différentes zones. Toutefois, pour des raisons qui seront détaillées dans la suite, il est avantageux que ces sous-zones-résiduelles T1, T2 soient de même forme et dimensions (orthogonalement à la direction transversale) sur toutes les zones. Elles peuvent notamment avoir une section carrée comme dans l'exemple illustré, ou une section ronde, ou rectangulaire, ou toute autre forme adaptée.

Chaque sous-zone à graver S1, S2 forme, dans l'exemple,un motif régulier, en réseau, et plus particulièrement un quadrillage. Cet exemple n'est cependant pas limitatif et chaque zone pourrait inclure plusieurs sous-zones disjointes. Aussi, les sous-zones, disjointes ou non, pourraient former un motif irrégulier ou un motif régulier de forme différente, par exemple en spirale.

Lors de l'étape de gravure (étape d), les sous-zones à graver S1, S2 sont gravées par gravure DRIE, de sorte à former des cavités dites provisoires C1, C2 de dimensions correspondant auxdites sous-zones S1, S2.

Les zones non-gravées T1, T2, délimitées par ces cavités provisoires C1, C2, forment les saillies résiduelles R1, R2 prenant typiquement la forme de nervures ou picots.

La figure 4 illustre la couche utile 10 à l'issue de l'étape d) de gravure, laissant apparaître les cavités provisoires de gravure C1, C2 et les saillies résiduelles R1, R2.

Le procédé comprend alors une étape supplémentaire e) visant à éliminer ces saillies résiduelles.

Cette étape e) comprend typiquement au moins une oxydation thermique du substrat 100, réalisée dans un four d'oxydation thermique, et une désoxydation du substrat 100.

Comme il est bien connu, l'oxydation thermique du silicium entraîne la formation de dioxyde de silicium au détriment du silicium. Le front de silicium recule pour créer une nouvelle interface avec le dioxyde de silicium. Lors de la désoxydation, l'interface entre le silicium et le dioxyde de silicium devient alors la nouvelle surface extérieure du composant.

Ainsi, en ajustant l'épaisseur de silicium à retirer lors de l'oxydation pour qu'elle corresponde au moins à la demi-largeur minimale des saillies R1, R2, il est possible d'éliminer celles-ci par oxydation.

Le retrait du silicium lors de l'oxydation est avantageusement pris en compte en amont de la gravure d), pour définir la profondeur de gravure et les dimensions du composant gravé. En particulier, il peut s'avérer avantageux, lors de l'étape d), de former le composant avec des dimensions supérieures aux dimensions finales cibles pour ledit composant (en largeur et/ou dans la direction de l'épaisseur).

A noter que la désoxydation de l'étape e) peut permettre de libérer du substrat une plaquette portant les composants ou les composants individualisés, selon que ceux-ci ont été gravés ou non avec une attache.

La figure 6 illustre une répartition possible de cavités provisoires C et saillies résiduelles R pour la formation d'une cavité de forme aléatoire dans un composant.

Comme dans l'exemple précédent, on grave une ou plusieurs cavités provisoires C de largeur nominale L, délimitant des saillies résiduelles R de dimensions identiques, ici sous forme de piliers à section carrée.

Pour garantir un bord interne bien régulier pour la cavité du composant, il est avantageux, lors de l'étape d), de graver une cavité provisoire périphérique CP dont un bord forme un contour continu fermé sur lui-même délimitant extérieurement la zone à libérer.

L'élimination des saillies résiduelles R est réalisée selon la même méthode que décrite précédemment en lien avec les figures 4 et 5.

## Revendications

1. Procédé de fabrication d'au moins un composant horloger (1), comprenant les étapes :
a) on fournit un substrat (100) présentant un premier côté (101) et un deuxième côté (102) opposés dans une direction transversale (Z), ledit substrat comprenant une couche utile (10) en silicium,
d) on grave des cavités (CA, CB, C1, C2, C, CP) dans ladite couche utile (10), par le premier côté (101) du substrat (100), sur au moins deux zones distinctes (A, B, B1, B2), la gravure étant une gravure réactive profonde réalisée simultanément sur les dites au moins deux zones (A, B, B1, B2, avec une largeur nominale (l1, l2, L1, L2, L) des cavités différente sur chaque zone, et on stoppe ladite gravure à l'issue d'un temps t choisi de sorte qu'à l'issue de ce temps t au moins une zone dite principale (A) est gravée sur l'épaisseur totale (e) de ladite couche utile (10) tandis qu'au moins une autre zone dite secondaire (B) est gravée sur une épaisseur intermédiaire (e') strictement inférieure à l'épaisseur totale (e) de la couche utile (10).

2. Procédé selon la revendication 1, dans lequel au moins une zone principale (A) délimite un bord externe (4) du composant (1).

3. Procédé selon la revendication 1 ou 2, dans lequel au moins une zone principale (A) délimite un trou traversant du composant (1).

4. Procédé selon l'une quelconque des revendications 1 à 3, dans lequel au moins une zone secondaire (B) délimite une cavité borgne du composant (1).

5. Procédé selon l'une quelconque des revendications 1 à 4, dans lequel à l'étape d), on grave au moins une zone principale ou secondaire (A, B, B1, B2) sur une partie seulement de son étendue de sorte à conserver sur ladite zone au moins une saillie résiduelle (R, R1, R2), et le procédé comprend une étape supplémentaire e) dans laquelle on élimine ladite saillie résiduelle (R, R1, R2).

6. Procédé selon la revendication 5, dans lequel l'étape e) comprend une oxydation thermique et une désoxydation du substrat (100).

7. Procédé selon la revendication 6, comprenant, préalablement à l'étape e), une étape e0) de détermination de l'épaisseur de silicium à retirer lors de l'oxydation de l'étape e) en fonction de la largeur des saillies résiduelles (R, R1, R2).

8. Procédé selon l'une quelconque des revendications 5 à 7, dans lequel à l'étape d), on grave au moins une cavité provisoire (C1, C2, C) formant un motif régulier ou irrégulier et/ou un réseau, par exemple une spirale ou un quadrillage, et délimitant la ou les saillies résiduelle(s).

9. Procédé selon l'une quelconque des revendications 5 à 8, dans lequel à l'étape d), on grave au moins une cavité provisoire périphérique (CP) dont un bord forme un contour continu fermé sur lui-même délimitant extérieurement la zone.

10. Procédé selon l'une quelconque des revendications 1 à 9, dans lequel à l'étape d), on grave au moins une zone principale ou secondaire (A, B) sur toute son étendue.

11. Procédé selon l'une quelconque des revendications 1 à 10, dans lequel une ou chaque zone primaire (A) ou secondaire (B) présente une forme circulaire ou carrée ou une forme de bande de largeur sensiblement constante.

12. Procédé selon l'une quelconque des revendications 1 à 11, dans lequel la durée t est ajustée en fonction de la ou les épaisseurs intermédiaires (e', e1', e2') souhaitées.

13. Procédé selon l'une quelconque des revendications 1 à 12, dans lequel la durée t est déterminée avant l'étape d), notamment par calcul ou empiriquement.

14. Procédé selon l'une quelconque des revendications 1 à 13, comprenant en outre, préalablement à l'étape d), une étape c) dans laquelle on prépare un masque (50) pour la gravure de chaque zone principale (A) et secondaire (B).

15. Procédé selon l'une quelconque des revendications 1 à 14, dans lequel le substrat de l'étape a) comporte ladite couche utile (10), une couche intermédiaire (30) d'oxyde et une couche de rigidification (20) superposées dans la direction transversale (Z), entre le premier (101) et le second côté (102) du substrat (100).

16. Procédé selon la revendication 15, comprenant en outre, après l'étape d), une étape f) dans laquelle on élimine la couche intermédiaire (30) du substrat (100) au moins en regard dudit composant horloger (1).

17. Procédé selon l'une quelconque des revendications 1 à 16, dans lequel à l'étape d), on grave la couche utile pour former le composant avec des dimensions supérieures à des dimensions finales cibles pour ledit composant.

18. Procédé selon l'une quelconque des revendications 1 à 17, dans lequel la profondeur des cavités gravées sur une zone secondaire est au moins égale à 50 microns.
